# EUROPÄISCHE PATENTSCHRIFT

(11) **EP 1 025 766 B1**
(45) Veröffentlichungstag und Bekanntmachung des Hinweises auf die Patenterteilung: **21.04.2004**
(21) Anmeldenummer: 99101614.8
(22) Anmeldetag: 03.02.1999
(51) Int. Cl.: A41D 27/06, D06C 27/00

(54) **Elastische Einlage, Verfahren zu deren Herstellung und Verwendung**
Elastic interlining, method for making it and its use
Entoilage élastique, procédé pour sa fabrication et son utilisation

(43) Veröffentlichungstag der Anmeldung: 09.08.2000
(73) Patentinhaber: Kufner Textilwerke GmbH, D-81379 München (DE)
(72) Erfinder: Scherbel, Ulrich, Dipl.-Ing., 85604 Zorneding (DE); Gerlicher, Antje, Dipl.-Ing., 85598 Baldham (DE)
(74) Vertreter: HOFFMANN - EITLE

(56) Entgegenhaltungen:
- DE-U- 9 319 870
- PATENT ABSTRACTS OF JAPAN vol. 95, no. 7, 31. August 1995 & JP 07 109647 A (ASAHI KASEI APIKO K.K.), 25. April 1995
- PATENT ABSTRACTS OF JAPAN vol. 18, no. 632 (C-1280), 2. Dezember 1994 & JP 06 240568 A (TOYOBO CO. LTD.), 30. August 1994

## Beschreibung

Diese Erfindung betrifft eine elastische Einlage, ein Verfahren zu deren Herstellung und ihre Verwendung.

Einlagen werden seit vielen Jahren in der Bekleidungsindustrie, vor allem zur Verstärkung des Vorderteils von Bekleidungsstücken oder zur Verstärkung von Krägen und Manschetten eingesetzt. Diese Einlagen bestehen aus einem Träger, der als Gewebe, Gewirke oder auch als Vlies ausgebildet sein kann, und aus einer üblicherweise thermoplastischen Klebemasse, die in der Form eines Rasters aufgebracht ist, wobei diese Klebemasse eine Verklebung mit dem Oberstoff der Bekleidungsstücke ermöglicht.

Solche Einlagen haben die Aufgabe, das Kleidungsstück formgerecht zu gestalten und zu stabilisieren. Da sie mit dem Oberstoff verklebt werden, beeinflussen sie den Charakter des fertigen Kleidungsstücks in entscheidender Weise. Die Optik, Formstabilität, Weichheit, der Tragekomfort sowie die Pflegeeigenschaften bei der Reinigung und der Wäsche hängen entscheidend von der Art und dem Aufbau der verwendeten Einlage ab. Besonders wichtige Eigenschaften der Bekleidungsstücke sind hierbei die Optik, der Griff und das Pflegeverhalten des fertigen Bekleidungsstücks.

Die Kleidungsstücke müssen zudem den wechselnden Modetrends entsprechen. Deshalb werden verschiedenste und unterschiedliche Oberstoffe eingesetzt. Dementsprechend werden in der Regel auch verschiedene Arten von Einlagen zur Verstärkung dieser unterschiedlichen Oberstoffe verwendet.

Für herkömmliche Einlagen auf Gewebebasis werden üblicherweise Stapelfasergarne aus Viskose (CV), Baumwolle (CO), Polyester (PES), Polyacrylnitril (PAN) oder deren Mischungen verwendet. Die Feinheiten der eingesetzten Garne liegen in der Regel zwischen 10 und 200 Nm. Das Gewicht dieser Einlagen liegt üblicherweise in dem Bereich von 35 bis 140 g/m². Die so erzeugten Gewebe werden entweder durch Cellulosevernetzer vernetzt oder thermisch krumpfstabilisiert. Durch Rauhen oder Schmirgeln einer Warenseite wird ein möglichst dichter Faserflor an der Oberfläche der Einlage erzeugt und somit eine hohe Weichheit und Volumen sowie Geschlossenheit der Einlage erzielt. Dies ist für den Griff des Fertigteils von entscheidender Bedeutung. Die nicht gerauhte Gewebeseite wird dann nach bekannten Verfahren mit einer Klebemasse, bevorzugt Schmelzklebern, beschichtet. Beim Verkleben der Einlage mit dem Oberstoff verhindert der Faserflor auf der Rückseite zudem ein Durchdringen der Schmelzklebermasse durch die Einlage hindurch in Richtung zur Seite des Futterstoffs.

Ähnliche Einlagen sind auch als Gewirke allgemein bekannt. Im Schuß werden die bereits oben erwähnten Stapelfasergarne aus CV, CO, PES, PAN oder deren Mischungen eingesetzt. Die Kette wird in der Regel aus feinen Filamentgarnen gebildet, die bevorzugt aus Polyester oder Polyamid bestehen und eine Feinheit in dem Bereich von 25 dtex bis 78 dtex haben. Auch hier wird die nicht mit Schmelzkleber beschichtete Seite aufgerauht, um einen weichen Griff und ein hohes Volumen zu erzielen und den Rückschlag der Beschichtung durch die Einlage hindurch zu verhindern.

Als Trägermaterialien für Einlagen werden auch Vliese eingesetzt. Das Gewicht solcher Einlagen, die für die Frontfixierung von Bekleidungsstücken verwendet werden, liegt üblicherweise zwischen 20 und 80 g/m². Die Verfestigung erfolgt in der Regel thermisch durch rasterförmig gravierte Kalanderwalzen. Oft sind die Vliese zusätzlich durch Kett- und/oder Schußfäden verstärkt, die eingewirkt werden können. Diese Fäden bestehen ebenfalls aus den oben genannten feinen Filamentgarnen oder auch aus texurierten Polyesterfilamenten. Diese Vliese können mit Schmelzklebern beschichtet werden. Durch den Vliescharakter ist die Gefahr des Rückschlags der Beschichtung durch den Oberstoff hindurch normalerweise gering. Nachteilig ist jedoch in jedem Fall, daß diese Art von Einlagen nicht das Volumen und der Weichgriff der oben aufgeführten, gerauhten Einlagen aufweisen.

EP-A-0 810 314 schlägt eine andere Art von starrer Einlage aus lufttexturierten Garnen vor, um Volumen und Weichgriff zu erhalten. Ähnlich, wie aus der Plüschveredelung bekannt, werden Gewebe und Gewirke mit Schlaufen verwendet. Die Schlaufen entstehen durch die Verwendung von lufttexturierten PES-Garnen. Die Garne, die nach diesem speziellen Texturierverfahren hergestellt sind, bestehen aus zwei Fadensystemen. Ein Seelenfaden gewährleistet die Stabilität. Die Schlaufen aus lufttexturierten PES-Effektgarnen schließen das Warenbild und sorgen für einen weichen Griff. Die Garne der hieraus resultierenden Einlagen sind nicht elastisch. Durch die Schlaufenstruktur kommt es zudem zu Verhakungen der Warenbahnen untereinander.

Weiterhin läßt sich eine derart unruhige und unebene Oberfläche kaum mit den gängigsten Beschichtungsverfahren für Fixiereinlagen, dem Pasten-Streu-Doppelpunktverfahren beschichten. Daher ist eine Nachbehandlung der Schlaufen notwendig, um eine gleichmäßigere Warenoberfläche zu erhalten.

Diese Schlaufen werden, wie aus anderen Bereichen der Textilausrüstung seit langem bekannt ist, mechanisch durch Rauhen, Schmirgeln oder Bürsten ausgerichtet und geöffnet oder durch Absengen abgebrannt. Jedoch ist gerade das Absengen der Schlaufen ein äußerst kritischer Prozeß, was die Verfahrenssicherheit anbelangt. Es kann hierbei zu Verfärbungen des Textilgutes kommen. Zudem verhärtet sich der Griff durch Schmelzkügelchen, die an den Enden der Fasern entstehen. Dies führt unter Umständen zum Erfordernis weiterer Nachbehandlungen. Auch sind diese zusätzlichen Arbeitsgänge, wie Absengen und Schmirgeln mit Zusatzkosten verbunden. Insgesamt konnten sich derartige Einlagen bisher nicht im Markt durchsetzen.

Allen oben beschriebenen Einlagen ist gemeinsam, daß sie gegenüber Zugbeanspruchungen in Längs- und Querrichtung weitgehend starr und wenig elastisch sind. Eine geringe Dehnbarkeit der Einlage ist bei hoher mechanischer Beanspruchung möglich. Diese Dehnung bildet sich jedoch nach der Belastung nur unvollständig zurück. Diese mangelnde Elastitizät der bekannten Einlagen stellt einen gravierenden Nachteil dar.

Wird eine solche bekannte Einlage mit einem Oberstoff verbunden, so ist die Einlage nicht in der Lage, der Dimensionsänderung des Oberstoffs durch Wärme, beim Waschen, durch Lösungsmittel beim Reinigen oder durch Außenkräfte zu folgen, was am fertigen Bekleidungsstück zu Faltenbildungen, einer teilweisen Ablösung der Einlage oder auch zu welligen Verformungen und Beulen führen kann. Hierdurch wird der Gebrauchswert des Bekleidungsstücks stark beeinträchtigt. Besonders gravierend ist dieses Problem bei modernen mono- oder bielastischen Oberstoffen, die durch ihren Elastananteil beim Fixieren und Dämpfen enormen Dimensionsänderungen unterliegen.

Wird nun versucht, die Ablösungen zu vermeiden und durch eine erhöhte Auftragsmenge der Klebemasse die Haftkraft zu steigern, so kann der Klebstoff beim Fixieren der Einlage mit dem Oberstoff durch die Einlage und/oder den Oberstoff dringen. Dadurch wird nicht nur die Fixierpresse beim Konfektionär verschmutzt und der reibungslose Ablauf des Fixierens durch aneinanderhaftende Zuschnitteile gestört, sondern es wird ebenfalls der Griff und somit der Warenwert dieser Bekleidungsstücke stark beeinträchtigt.

Da aus diesem Grund die Auftragsmenge der Klebemasse nicht gesteigert werden konnte, wurde versucht, die Einlage im Hinblick auf ihr Schrumpfverhalten an den jeweiligen Oberstoff anzupassen. Dies ist jedoch in der Praxis der Bekleidungsindustrie nahezu unmöglich, da sehr viele verschiedene Oberstoffe mit den unterschiedlichsten Eigenschaften verarbeitet werden, die Bekleidungsindustrie aber aus wirtschaftlichen Gründen gezwungen ist, mit möglichst wenig verschiedenen Einlagetypen die gesamte Oberstoffpalette abzudecken. Außerdem kann mit dieser Art von starren Einlagen auf elastischen Oberstoffen kein befriedigendes Fixierergebnis erreicht werden, da die Eigenschaften von Einlage und Oberstoff zu unterschiedlich sind.

Um diese Nachteile zu vermeiden, wurde in den letzten Jahren eine andere Art von Fixiereinlagen entwickelt. Diese sind gekennzeichnet durch den Einsatz von falschdrahttexturierten Polyesterfilamentgarnen mit einer Feinheit von 20 bis 400 dtex als Schußfäden. Die Kette kann ähnlich aufgebaut sein, wie es bereits oben bei den bekannten, starren Einlagen angegeben ist, sie kann aber auch aus texturierten Polyestergarnen mit einer Feinheit zwischen 25 und etwa 167 dtex hergestellt sein. Eine derartige Einlage ist in DE 93 198 70 U1 beschrieben. Der gewebte oder gewirkte Träger wird wiederum mit Schmelzklebern nach bekannten Verfahren beschichtet. Das Gewicht dieser Einlagen liegt üblicherweise zwischen 35 und 120 g/m².

Die Eigenschaften der Fixiereinlagen werden in entscheidendem Maße von den Eigenschaften der falschdrahttexturierten Polyesterfilamentgarne geprägt. Diese falschdrahttexturierten Polyesterfilamentgarne sind in hohem Maße elastisch, weil sie sich sehr leicht bei Zugbelastungen in Kett- und Schußrichtung ebenso wie im Schrägzug dehnen. Nach dem Ende der Zugbelastung kehren diese Garne nahezu in den ursprünglichen Zustand zurück. Die Elastizität in Schußrichtung beträgt üblicherweise 12-25%, kann jedoch auf bis zu 40% erhöht werden. In Kettrichtung ist die Elastizität im Idealfall 6-8%. Es sind auch Elastizitätswerte bis zu 15% bekannt, jedoch ist für das Erzielen dieses hohen Elastizitätswerts bei der Verarbeitung in der Bekleidungsindustrie ein erhöhter Aufwand notwendig.

Durch die Elastizität dieser Einlage ist diese in der Lage, der Dimensionsänderung des Oberstoffs durch Wärme, beim Waschen, durch Lösungsmittel beim Reinigen oder durch Außenkräfte genau zu folgen. Die oben angeführten Nachteile der starren, gerauhten Einlage werden also vermieden. Diese Art von Einlagen ist daher, vor allem wenn sie in Kette und Schuß aus texturierten Polyestergarnen bestehen, auf vielen verschiedenen Oberstoffen nahezu universell einsetzbar.

Durch die Kräuselung der texurierten Polyestergarne ergibt sich auch ein hohes Volumen, das verhindert, daß die Schmelzklebemasse beim Fixieren mit dem Oberstoff durch die Einlage in Richtung Futterstoffseite zurückschlägt.

Texturierte Polyestergarne werden auch in Kombination mit einem Vlies eingesetzt. Eine derartige Einlage wird in DE 44 08 813 C1 beschrieben. Durch einen Dämpfprozeß wird die Elastizität des Wirkvliesverbundes zumindest in Kettrichtung gewährleistet. Hauptaufgabe der Verstärkungsfäden aus texturierten Polyestergarnen oder Bikomponenten-Filamentengarnen ist es, die gewünschte Elastizität zu erzeugen und gleichzeitig die Zerstörung des Vlieses bei Zugbeanspruchungen zu verhindern.

Nachteilig bei dieser Art von Einlagen ist jedoch, daß die texturierten Polyesterfilamentgarne oder Bikomponentenfilamente nicht aufgerauht werden können, weil bei Filamenten keine Faserenden für die Rauhung zur Verfügung stehen. Daher kann der Griffausfall der Einlage nicht den weichen Griff und die Eleganz einer starren, gerauhten Einlage erreichen.

Graduelle Verbesserungen wurden durch den Einsatz von texturierten Mikrofasergarnen erreicht, die durch die Feinheit des einzelnen Filaments einen weicheren Griff ermöglichen sollen (vgl. EP 0 481 867 A1). Auch sind aufwendige Konstruktionen z.B. aus EP 0 289 378 A1 bekannt, die zusätzlich zu Kette und Schuß, die jeweils aus texturierten Polyestergarnen bestehen, ein drittes Fadensystem einführen, das aus rauhbaren, nichtelastischen Garnen, wie sie auch in klassischen, gerauhten Einlagen verwendet werden, besteht. Hierdurch wird aber nicht das Warenbild einer starren, gerauhten Einlage erzielt, da ja das Grundproblem weiter besteht, daß nämlich die elastischen Fadensysteme nach wie vor nicht gerauht werden können.

Aus diesem Grund wird der Griffausfall dieser elastischen Fixiereinlagen und des fertigen Bekleidungsstücks vor allem für den hochwertigen Modebereich im Vergleich zu klassischen gerauhten Einlagen als zu synthetisch, trocken und künstlich beurteilt.

In DE 196 44 111 wird zur Lösung dieser Problemstellung der Einsatz von Multikomponentenfasern des Side-by-side-Typs vorgeschlagen. Die Griffprobleme sind hierdurch gelöst. Jedoch sind diese Fasern teuer und in sehr feinen Fasertitern (Einzelfilamenttiter < 2dtex), die für einen besonders weichen Griff notwendig sind, weltweit nur in kleinen Mengen verfügbar. Hierdurch ist eine breite kommerzielle Nutzung von Einlagen aus solchen Fasern derzeit nicht möglich. Weiterhin ist die Dimensionsstabilität dieser Einlage bei beliebigen Oberstoffmaterialien nicht immer zufriedenstellend.

JP-A-7-109647 beschreibt eine Einlage aus einem Gewirke aus Kettfäden, in das Schussfäden eingebettet sind, die eine Elastizität von 4 bis 7 % aufweist. Derartige Einlagen haben gute Eigenschaften für den Nähvorgang. Die Elastizität soll 7 % nicht übersteigen, weil sonst keine ausreichende Formstabilität gegeben ist. Als Schussfaden wird besonders bevorzugt ein voluminös gearbeitetes Filamentgarn und ein Spinngarn abwechselnd verwendet, wobei eine Kombination 1:1 und 1:2 bevorzugt ist, weil sonst ein streifenartiger Eindruck entstehen kann.

JP-A-6-240568 beschreibt einen Einlagebasisstoff aus einem Gewebe, dessen Kett- und/oder Schussfäden aus einem Polyäthylen-Terephtalat-Multifilamentgarn bestehen; das einen Zwirnkoeffizienten zwischen 2000 und 8000 besitzt und das durch Kratzen mit einem rauflächigen Körper Noppenschleifen erhalten hat. Diese Einlage dehnt sich wenig und lässt sich daher gut vernähen, ohne dass eine Neigung zur Faltenbildung an den Nähten besteht.

Aufgabenstellung dieser Erfindung ist es, eine preislich konkurrenzfähige elastische Einlage zu entwickeln, die die niedrigen Krumpfwerte und guten Pflegeeigenschaften der Einlagen aus falschdrahttexturierten PES-Garnen mit dem weichen Griff einer klassischen gerauhten Einlage verbindet. Außerdem sollen ein Verfahren zur Herstellung einer solchen Einlage sowie besonders günstige Verwendungen angegeben werden.

Dies gelingt überraschenderweise durch Verwendung von handelsüblichen Filamentgarnen, wobei die aus solchen Filamentgarnen hergestellte elastische Einlage insbesondere durch Schmirgeln aufgerauht ist.

Bevorzugte Ausgestaltungen der erfindungsgemäßen Einlage sind in den Ansprüchen 2 bis 8 angegeben.

Diese Erfindung beschreibt außerdem ein Verfahren zur Herstellung einer elastischen Einlage mit den Merkmalen des Anspruchs 9.

Die erfindungsgemäße Einlage wird bevorzugt zur Verstärkung von Bekleidungsstücken, insbesondere des Vorderteils oder zur Verstärkung von Krägen und Manschetten verwendet.

Bevorzugt werden als Filamentgarne falschdrahttexturierte Polyester (PES)-, Polyamid (PA)- und/oder Polyacryl (PAN)- Garne verwendet.

Falschdrahttexturierte Garne sind in der Einlageherstellung bereits seit langem bekannt. Die Falschdrahttexturierung erzeugt hochelastische Garne mit hoher Dehnbarkeit und großem Bauschvolumen. Diese Garne können nun wie bisher auch als in ein Gewebe, Gewirke oder Gewirke mit Schußeintrag eingearbeitet werden.

Bei konventioneller Fertigstellung und Ausrüstung ergeben sich die oben erwähnten elastischen Einlagen, die jedoch grifflich oft trocken und synthetisch wirken, da der Filamentcharakter den Griff bestimmt.

Die erfindungsgemäß hergestellten Einlagen weisen dagegen die gleiche Elastizität auf, besitzen aber zugleich den weichen, flauschigen Griff der klassischen Einlage. Möglich wird dies durch das in der vorliegenden Erfindung beschriebene Ausrüstungsverfahren, bei dem der griffgebende Teil der falschdrahttexturierten Filamente mechanisch zerstört wird und somit viele abstehende Fasern entstehen, die Optik und Griff einer gerauhten Einlage aus Fasergarn entstehen lassen.

Der der vorliegenden Erfindung zugrundeliegende textile Träger kann ein Gewebe, Gewirke oder Gewirke mit Schußeintrag sein und weist ein Gewicht von bevorzugt 15 g/m² - 125 g/m² auf. Bevorzugt besteht mindestens der Schuß oder die Kette, mehr bevorzugt Kette und Schuß aus falschdrahttexturierten PES-, PA- oder PAN- Filamentgarnen. Die Garnfeinheit der falschdrahttexturierten PES-, PA- und PAN- Filamentgarne liegt üblicherweise zwischen dtex 15 und dtex 440, mehr bevorzugt zwischen 30 und 180 dtex.

Bei Geweben können die bei allen Fixiereinlagen üblichen Bindungsarten, wie Leinwandbindung, Kreuzköper 2/2, Kreuzköper 3/1 oder Atlas verwendet werden. Besonders geeignet sind jedoch die Varianten bei denen der falschdrahttexturierte Garne in Flottierungen vorliegen.

Bei Gewirken und Gewirken mit Schußeintrag können ebenso die hinlänglich bekannten Bindungen weiterverwendet werden.

Die so hergestellten Rohgewebe werden wie üblich einem Wasch- und/oder Schrumpfprozeß unterzogen. Durch Hitze und Feuchtigkeit kann man einen Einsprung der Garne erreichen und erzielt maximale Elastizität. Anschließend werden gegebenenfalls ein Färbeprozeß und die Thermostabilisierung am Spannrahmen durchgeführt. Abschließend werden diese Produkte nach den üblichen Beschichtungsverfahren mit einem Adhäsiv, bevorzugt mit einem thermoplastischen Schmelzkleber oder mit reaktiver Beschichtungsmasse beschichtet. Der Auftrag kann in Rasterform erfolgen, wobei das Raster zwischen 1 Punkt/cm² und 200 Punkten/cm² liegen kann. Bevorzugt werden Raster zwischen 40 und 150 Punkten/cm² verwendet.

Um den erfindungsgemäßen Griffeffekt einer gerauhten klassischen Einlage zu erreichen, wird ein zusätzlicher mechanischer Ausrüstungsprozeß, nämlich Aufrauhen, bevorzugt Schmirgeln eingeführt.

Das Schmirgeln als Appretureffekt kommt vor allem bei der Herstellung von Wildlederimitationen und "Pfirsischhaut"-Ausrüstung auf Geweben und Maschenwaren zur Anwendung. Das Schmirgeln ist eine Variante des Rauhens und wird auf einer Schmirgelmaschine durchgeführt. Die Oberfläche der Warenbahn wird beim Durchlauf dieser Maschine gezielt durch eine Reibung an einer oder mehreren Schmirgelwalzen angerauht. Die Ware erhält somit einen samtartigen Charakter, welcher durch den Einsatz verschiedener Arten des Schmirgelpapiers gesteuert werden kann. Zum Aufrauhen kann eine übliche Schmirgelmaschine eingesetzt werden, z.B. eine, die aus H.K. Rouette, Lexikon für Textilveredelung, Laumann-Verlag Dülmen, 1995, Seiten 1909, 1910 bekannt ist.

Das Schmirgelpapier besteht vorzugsweise aus einem flexiblen Träger wie Papier, Latexpapier, Gewebe, Folien, Vlies oder Kombinationsfasern mit gleichmäßig eingestreutem Schleifkorn und wird spiralförmig auf die mindestens eine Schmirgelwalze aufgewickelt. Diese Walzen können unabhängig voneinander angetrieben sein und wahlweise mit oder gegen den Warenlauf schleifen.

Neben Drehrichtung der Walzen, Warenspannung und -geschwindigkeit kann der Schmirgelprozeß durch die im Schleifpapier verwendete Kornarten sowie die Körnung beeinflußt werden. In der Praxis werden folgende gängige Kornarten verwendet: Siliziumcarbid, Aluminiumoxid, Zirkonkorund, Keramik und Diamant.

Die Körnung wird durch die Menge des Granulats je Fächeneinheit bestimmt und kann im Bereich von 40-1000 liegen wobei in der erfindungsgemäß beschriebenen Ware bevorzugt eine Körnung im Feinheitsbereich 100-500 verwendet wurde. Das Schleifen des Granulats verursacht ein Aufspleißen der Faserenden an der Warenoberfläche und verleiht dieser somit einen velourartigen Charakter.

Eine derartige aufgerauhte Einlage ist für den Fachmann insofern überraschend, als bei Filamenten weder Faserenden - wie bei den Stapelfasergarnen der klassischen Einlageartikel - noch Schlingen - wie bei Polartikeln mit spezieller Warenkonstruktion oder bei lufttexturierten Garnen - zur Verfügung stehen, die angeschmirgelt oder aufgerichtet werden können.

Vielmehr müssen die Faserenden, die für einen weichen und gerauhten Griff notwendig sind, erst erzeugt werden, indem die Filamente an vielen Stellen zerrissen werden. Es müssen hierbei viele Filamente zerstört werden, um einen möglichst dichten und gleichmäßigen Flor aus abstehenden Faserenden zu schaffen.

Zunächst liegt ein homogenes Fadensystem vor, bei dem alle Einzelfilamente gleichermaßen zur Stabilität des Fadens beitragen. Im Gegensatz zu lufttexturierten PES-Garnen oder Polartikeln ist bei den falschdrahttexturierten PES-Garnen kein zusätzliches Fadensystem (Seelenfaden) vorhanden, das für Stabilität sorgt. Daher kann jede Zerstörung eines Filaments einen Festigkeitsverlust bewirken. Auch weisen handelsübliche falschdrahttexturierte Garne in der Regel keine Drehung oder nur eine minimale Drehung (zwischen 0- 20 T/m) auf, so daß die zerstörten Filamente dazu ausfransen und als lose Fasern den Träger zu verlassen können.

Erfindungsgemäß kann der Aufrauhvorgang in verschiedenen Stufen des Verfahrens durchgeführt werden. Findet der Aufrauh-(Schmirgel)schnitt nach dem Beschichten mit dem Adhäsiv statt, so dringt etwas Beschichtungsmasse in die Fäden der Einlage ein und sorgt für eine zusätzliche Stabilisierung. Dies ist überraschenderweise auch der Fall, wenn die geschmirgelte Seite der beschichteten Seite gegenüberliegt. Die Neigung zum Ausfransen ist gering, weil die Beschichtungsmasse, auch wenn sie auf der gegenüberliegenden Seite liegt, für zusätzliche Stabilität sorgt. Die einzelnen Fasern sind durch die Reste der Beschichtungsmasse teilweise miteinander verklebt. Zudem werden nicht alle Filamente durch den Aufrauhschritt ganz durchtrennt, so daß eine ausreichende Restfestigkeit vorhanden ist. Die derart hergestellten Einlagen weisen ein ausgezeichnetes Volumen auf und sind erfindungsgemäß besonders bevorzugt.

Möchte man die Reißfestigkeit der Fäden weiter verbessern und die Neigung zum Ausfransen nochmals verringern, so können falschdrahttexturierte Garne verwendet werden, die zusätzlich eine Drehung aufweisen. Die Drehung kann 20 T/m - 1000 T/m betragen, bevorzugt liegt sie jedoch bei 100 T/m - 400 T/m. Nach dem Schmirgelprozeß entstehen auch hier wieder Fasern, bei denen ein Ende jedoch durch die Drehung im Garn fixiert ist. Das Volumen der Artikel wird bei gleicher Artikelkonstruktion geringer, je höher die Garndrehung ist.

Der Aufrauh- oder Schmirgelschritt kann jedoch auch vor dem Beschichten mit Adhäsiv oder während der Vorbehandlung durchgeführt werden. In diesem Fall sollte darauf geachtet werden, daß keine Fadenzieher oder Fadenverschiebungen auftreten.

Bei der erfindungsgemäßen Einlage wird bevorzugt ein thermoplastischer Schmelzkleber verwendet und in Rasterform aufgetragen. Insbesondere bevorzugt ist ein Schmelzkleber auf (CO)Polyamid-, (CO)Polyester- oder Polyethylen-Basis oder eine Mischung aus den genannten Materialien. Das Auftragsgewicht ist im allgemeinen 4 bis 30 g/m², bevorzugt 6 bis 25 g/m².

Nachfolgend werden zur Erläuterung dieser Erfindung einige besonders bevorzugte Ausführungsformen der erfindungsgemäß geschmirgelten Einlage angegeben.

Die in den nachfolgenden Beispielen angegebene Schmirgelmaschine ist eine Vollwalzen-Schmirgelmaschine. Neben Vollwalzen-Schmirgelmaschinen sind auch Lattenwalzen-Schmirgelmaschinen in der Praxis bekannt. Diese Lattenwalzen tragen einzelne, parallel zueinander angebrachte Schmirgelleisten und eignen sich besonders für dichte, voluminöse Stoffe mit Naturfaseranteil. Eine weitere Variante ist die Kratzenrauhmaschine, in der die Walzen mit einem Kratzenband umwickelt sind und einen wesentlich dichteren Faserflor erzeugen können.

### Beispiel 1: Gewebe

| | | |
|---|---|---|
| Kette | PES text. HE intermingled | dtex 100f36/1 |
| Schuß | PES text. HE | dtex 100f32/2 |
| Schußdichte | ca. 140 Fd/10 cm | |

*Bindung:* Kreuzköper 1/3, diese ungleichseitige Bindung erzeugt Schußflottierungen, die Ware wird auf der Schußseite geschmirgelt
*Gesamtgewicht:* ca. 60 g/m²
*Beschichtung:* 11 g/m² Polyamid-Schmelzkleber

### Arbeitsgänge in der Veredlung:

- Schrumpfen
- Ausrüsten
- Beschichten
- Schmirgeln

### Schmirgelpassagen:

| | | |
|---|---|---|
| 1. Walze | Körnung 320 | Drehungsrichtung: mit Warenlauf |
| 2.-4. Walze | Körnung 400 | Drehungsrichtung: mit Warenlauf |
| Warengeschwindigkeit: | | 10 m/min |
| Anzahl Passagen: | | 1 |
| Maschinentyp: | | Sperotto Rimar SM4 |

### Beispiel 2: Gewebe zur Verstärkung von Krägen und Manschetten

| | | |
|---|---|---|
| Kette | PES text. HE intermingled | dtex 100f36/1 |
| Schuß | PES text. HE | dtex 167f32/2 |
| Schußdichte | ca. 115 Fd/ 10 cm | |

*Bindung*: Kreuzköper 1/3, diese ungleichseitige Bindung erzeugt Schußflottierungen, die Ware wird auf der Schußseite geschmirgelt.

| | |
|---|---|
| *Gesamtgewicht* | ca. 95 g/m² |
| *Beschichtung* | 25/m² Polyethylen- Schmelzkleber |

### Arbeitsgänge in der Veredlung:

- Schrumpfen
- Ausrüsten
- Beschichten
- Schmirgeln

### Schmirgelpassagen:

| | | |
|---|---|---|
| 1. Walze | Körnung 320 | Drehungsrichtung: mit Warenlauf |
| 2. bis 4. Walze | Körnung 400 | Drehungsrichtung: mit Warenlauf |
| Warengeschwindigkeit: | | 10 m/min |
| Anzahl Passagen: | | 3 |
| Maschinentyp: | | Sperotto Rimar SM4 |

### Beispiel 3: Raschel

| | | |
|---|---|---|
| Kette | PES glatt | dtex 33f15/1 |
| Schuß | PES text. HE | dtex 100f72/2, |
| Schutzdrehung | | T/m=200 |
| Schußdichte | ca. 120 Fd/ 10 cm | |
| *Bindung* | geschlossene Franse | |
| *Gesamtgewicht* | ca. 30 g/m² | |
| *Beschichtung* | 6 g/m² Polyamid-Schmelzkleber | |

### Arbeitsgänge in der Veredlung:

- Schrumpfen
- Ausrüsten
- Schmirgeln
- Beschichten

### Schmirgelpassagen:

| | | |
|---|---|---|
| 1. und 3. Walze | Körnung 400 | Drehungsrichtung: mit |
| | | Warenlauf |
| 2.Walze | Körnung 400 | Drehungsrichtung: gegen |
| | | Warenlauf |
| Warengeschwindigkeit: | | 12 m/min |
| Anzahl Passagen: | | 1 |
| Maschinentyp: | | Sperotto Rimar SM4 |

### Beispiel 4: Raschel

| | | |
|---|---|---|
| Kette | PES texturiert HE | dtex 33f15 /1 |
| Schuß | PES text. HE | dtex 167f100/2 |
| Schußdichte | ca. 100 Fd/ 10 cm | |
| *Bindung* | versetzte Franse | |
| *Gesamtgewicht* | ca. 45 g/m² | |
| *Beschichtung* | 9 g/m² Polyester-Schmelzkleber | |

### Arbeitsgänge in der Veredlung:

- Schrumpfen
- Ausrüsten
- Beschichten
- Schmirgeln

### Schmirgelpassagen:

| | | |
|---|---|---|
| 1. -und 2. Walze | Körnung 400 | Drehungsrichtung: mit Warenlauf |
| 3. Walze | Körnung 500 | Drehungsrichtung: gegen Warenlauf |
| Warengeschwindigkeit: | | 14 m/min |
| Anzahl Passagen: | | 1 |
| Maschinentyp: | | Sperotto Rimar SM4 |

### Beispiel 5: Gewebe

| | | |
|---|---|---|
| Kette | PES texturiert HE intermingled | dtex 100f36/1 |
| Schuß | PES text. HE | dtex 167f32/2 |
| Schußdichte | ca. 115 Fd/ 10 cm | |
| *Bindung* | Kreuzköper 2/2 | |
| *Gesamtgewicht* | ca. 80 g/m² | |
| *Beschichtung* | 10 g/m² Polyamid-Schmelzkleber | |

### Arbeitsgänge in der Veredlung:

- Schrumpfen
- Ausrüsten
- Schmirgeln
- Beschichten

### Schmirgelpassagen:

| | | |
|---|---|---|
| 1. und 2. Walze | Körnung 320 | Drehungsrichtung: mit Warenlauf |
| 3. Walze | Körnung 400 | Drehungsrichtung: mit Warenlauf |
| Warengeschwindigkeit: | | 12 m/min |
| Anzahl Passagen: | | 1 |
| Maschinentyp: | | Sperotto Rimar SM4 |

Wie aus den Anwendungsbeispielen ersichtlich kann dieser Schmirgelprozeß an verschiedenen Stellen in der Herstellungskette durchgeführt werden. Erstmals ist es damit möglich, mit herkömmlichen falschdrahttexturierten Garnen Optik und Griff einer klassischen gerauhten Einlage zu erzeugen und diese Eigenschaften mit den Vorteilen der elastischen Einlagen zu verbinden.

## Patentansprüche

1. Elastische Einlage aus einem Träger auf Basis eines Gewebes, Gewirkes oder Gewebes mit Schußeintrag, wobei das Material des Kett- und/oder Schußfadens ein Filamentgarn ist, und mit einer auf einer Seite dieses Trägers aufgebrachten Adhäsivschicht, **dadurch gekennzeichnet, daß** die Einlage auf der nicht mit dem Adhäsiv versehenen Seite gerauht ist.

2. Einlage nach Anspruch 1, **dadurch gekennzeichnet, daß** das Filamentgarn aus Polyester und/oder Polyamid und/oder Polyacryl hergestellt ist.

3. Einlage nach Anspruch 1 oder 2, **dadurch gekennzeichnet, daß** das Filamentgarn eine Garnfeinheit im Bereich von 15 dtex bis 440 dtex hat.

4. Einlage nach einem der Ansprüche 1 bis 3, **dadurch gekennzeichnet, daß** das Filamentgarn eine Garnfeinheit im Bereich von 30 dtex bis 180 dtex hat.

5. Einlage nach einem der Ansprüche 1 bis 4, **dadurch gekennzeichnet, daß** Kette und/oder Schuß aus falschdrahttexturiertem Polyester-, Polyamid- oder Polyacryl-Filamentgarn bestehen.

6. Einlage nach einem der Ansprüche 1 bis 5, **dadurch gekennzeichnet, daß** die Filamentgarne zusätzlich eine Drehung aufweisen.

7. Einlage nach Anspruch 6, **dadurch gekennzeichnet, daß** die Drehung im Bereich von 20 bis 1000 T/m liegt.

8. Einlage nach Anspruch 6 oder 7, **dadurch gekennzeichnet, daß** die Drehung im Bereich von 100 bis 400 T/m ist.

9. Verfahren der Herstellung einer elastischen Einlage aus einem Träger auf Basis eines Gewebes, Gewirkes oder Gewirkes mit Schußeintrag, wobei das Material des Kett- und/oder Schußfadens ein Filamentgarn ist, und mit einer auf einer Seite dieses Trägers aufgebrachten Adhäsivschicht, durch:
(a) Herstellung eines Rohgewebes, Rohgewirkes gegebenenfalls mit Schußeintrag aus Filamentgarn,
(b) Durchführung eines Wasch- und/oder Schrumpfvorganges;
(c) gegebenenfalls Durchführung eines Färbevorgangs;
(d) Thermostabilisierung des Rohgewebes oder -gewirkes;
(e) Beschichtung einer Seite des erhaltenen Rohgewebes oder -gewirkes mit einem Adhäsiv,
**dadurch gekennzeichnet, daß**
ein Aufrauhen mit der nicht mit Adhäsiv versehenen Oberfläche durchgeführt wird.

10. Verfahren nach Anspruch 9, **dadurch gekennzeichnet, daß** das Aufrauhen durch Schmirgeln erfolgt.

11. Verfahren nach Anspruch 10, **dadurch gekennzeichnet, daß** zum Schmirgeln ein Schmirgelpapier verwendet wird, das spiralförmig auf mindestens eine Schmirgelwalze aufgewickelt wird, wobei die Oberfläche der Einlage durch Reibung an dieser mindestens einen Schmirgelwalze aufgerauht wird.

12. Verfahren nach Anspruch 11, **dadurch gekennzeichnet, daß** das Schmirgelpapier eine Körnung im Bereich von 40 bis 1000, bevorzugt 100 bis 500 aufweist.

13. Verfahren nach einem der Ansprüche 9 bis 12, **dadurch gekennzeichnet, daß** das Schmirgeln vor dem Beschichten des Trägers mit dem Adhäsiv durchgeführt wird.

14. Verfahren nach einem der Ansprüche 9 bis 13, **dadurch gekennzeichnet, daß** das Schmirgeln während eines Ausrüstungsverfahrens vor dem Beschichten durchgeführt wird.

15. Verfahren nach einem der Ansprüche 9 bis 12, **dadurch gekennzeichnet, daß** das Schmirgeln nach dem Beschichten des Trägers mit dem Adhäsiv durchgeführt wird.

16. Verfahren nach einem der Ansprüche 11 bis 15, **dadurch gekennzeichnet, daß** die mehreren Schmirgelwalzen unabhängig voneinander angetrieben werden und sich unabhängig voneinander mit oder gegen den Lauf der elastischen Einlage drehen.

17. Verwendung einer elastischen Einlage nach einem der Ansprüche 1 bis 8, zur Verstärkung von Bekleidungsstücken, insbesondere des Vorderteils von Bekleidungsstücken.

18. Verwendung einer elastischen Einlage nach einem der Ansprüche 1 bis 8, zur Verstärkung von Krägen und/oder Manschetten.

## Claims

1. Elastic insert composed of a support based on a woven fabric, knitted fabric or woven fabric with weft insertion, wherein the material of the warp and/or weft thread is a filament yarn, and having an adhesive layer applied on one side of this support, **characterised in that** the insert is roughened on the side not provided with the adhesive.

2. Insert according to claim 1, **characterised in that** the filament yarn is manufactured from polyester and/or polyamide and/or polyacrylic.

3. Insert according to claim 1 or 2, **characterised in that** the filament yarn has a yarn count in the range of 15 dtex to 440 dtex.

4. Insert according to one of claims 1 to 3, **characterised in that** the filament yarn has a yarn count in the range of 30 dtex to 180 dtex.

5. Insert according to one of claims 1 to 4, **characterised in that** the warp and/or weft consist of false-twist textured polyester, polyamide or polyacrylic filament yarn.

6. Insert according to one of claims 1 to 5, **characterised in that** the filament yarns additionally have a twist.

7. Insert according to claim 6, **characterised in that** the twist is in the range of 20 to 1,000 T/m.

8. Insert according to claim 6 or 7, **characterised in that** the twist is in the range of 100 to 400 T/m.

9. Method for manufacturing an elastic insert composed of a support based on a woven fabric, knitted fabric or knitted fabric with weft insertion, wherein the material of the warp and/or weft thread is a filament yarn, and having an adhesive layer applied on one side of this support by:
(a) producing a raw woven fabric or raw knitted fabric, if need be with weft insertion, from filament yarn,
(b) carrying out a washing and/or shrinking operation,
(c) if need be carrying out a colouring operation,
(d) heat-stabilising the raw woven fabric or knitted fabric and
(e) coating one side of the raw woven fabric or knitted fabric obtained with an adhesive,
**characterised in that**
roughening of the surface not provided with adhesive is carried out.

10. Method according to claim 9, **characterised in that** roughening ensues by rubbing with emery.

11. Method according to claim 10, **characterised in that** for rubbing with emery an emery paper is used which is wound in the shape of a spiral onto at least one emery grinding roller, wherein the surface of the insert is roughened by rubbing against this at least single emery grinding roller.

12. Method according to claim 11, **characterised in that** the emery paper has a granularity in the range of 40 to 1,000, preferably 100 to 500.

13. Method according to one of claims 9 to 12, **characterised in that** rubbing with emery is carried out prior to coating of the support with the adhesive.

14. Method according to one of claims 9 to 13, **characterised in that** rubbing with emery is carried out during a finishing process prior to coating.

15. Method according to one of claims 9 to 12, **characterised in that** rubbing with emery is carried out after coating the support with the adhesive.

16. Method according to one of claims 11 to 15, **characterised in that** the plurality of emery grinding rollers are driven independently of one another and turn independently of one another in the same direction as or counter to the movement of the elastic insert.

17. Use of an elastic insert according to one of claims 1 to 8, for reinforcing articles of clothing, in particular the front parts of articles of clothing.

18. Use of an elastic insert according to one of claims 1 to 8 for reinforcing collars and/or cuffs.

## Revendications

1. Entoilage élastique à partir d'un support à base d'un tissu, d'un tricot ou d'un tissu avec introduction d'une trame, le matériau du fil de chaîne et/ou de trame étant un filé filamentaire, et avec une couche adhésive appliquée sur une face de ce support, **caractérisé en ce que** l'entoilage est rendu rugueux sur la face non munie de l'adhésif.

2. Entoilage selon la revendication 1, **caractérisé en ce que** le filé filamentaire est produit à partir de polyester et/ou de polyamide et/ou de polyacryle.

3. Entoilage selon la revendication 1 ou 2, **caractérisé en ce que** le filé filamentaire présente une finesse de filé dans la plage de 15 dtex à 440 dtex.

4. Entoilage selon l'une des revendications 1 à 3, **caractérisé en ce que** le filé filamentaire présente une finesse de filé dans la plage de 30 dtex à 180 dtex.

5. Entoilage selon l'une des revendications 1 à 4, **caractérisé en ce que** la chaîne et/ou la trame sont formées de filés filamentaires de polyester, polyamide et/ou polyacryle, ayant été texturés par un faux fil.

6. Entoilage selon l'une des revendications 1 à 5, **caractérisé en ce que** les filés filamentaires présentent, en plus, une rotation.

7. Entoilage selon la revendication 6, **caractérisé en ce que** la rotation est dans la plage de 20 à 1000 T/m.

8. Entoilage selon la revendication 6 ou 7, **caractérisé en ce que** la rotation est dans la plage de 100 à 400 T/m.

9. Procédé de fabrication d'un entoilage élastique à partir d'un support à base d'un tissu, d'un tricot ou d'un tricot avec introduction d'une trame, le matériau du fil de trame et/ou de chaîne étant un filé filamentaire, et avec une couche adhésive appliquée sur une face de ce support, par :
(a) fabrication d'un textile brut, d'un tricot brut, le cas échéant avec introduction d'une trame en filé filamentaire ;
(b) exécution d'un processus de lavage et/ou de rétraction ;
(c) le cas échéant, exécution d'un processus de coloration ou teinture ;
(d) thermostabilisation du tissu ou tricot brut ;
(e) revêtement d'une face du textile brut ou du tricot brut, obtenu par un adhésif,
**caractérisé en ce qu'**
une opération de production d'une rugosité est effectuée avec la surface non munie d'adhésif.

10. Procédé selon la revendication 9, **caractérisé en ce que** l'obtention d'une rugosité est effectuée par frottement à l'émeri.

11. Procédé selon la revendication 10, **caractérisé en ce que**, pour effectuer le frottement à l'émeri, on utilise un papier d'émeri enroulé en forme de spirale sur au moins un rouleau d'émeri, la surface de l'entoilage étant rendue rugueuse par frottement sur ce au moins un rouleau d'émeri.

12. Procédé selon la revendication 11, **caractérisé en ce que** le papier d'émeri présente une granularité dans la plage de 400 à 1000, de préférence 100 à 500.

13. Procédé selon l'une des revendications 9 à 12, **caractérisé en ce que** le frottement à l'émeri est effectué avant le revêtement du support avec l'adhésif.

14. Procédé selon l'une des revendications 9 à 13, **caractérisé en ce que** le frottement à l'émeri est effectué pendant un procédé d'apprêtage, avant l'enduction.

15. Procédé selon l'une des revendications 9 à 12, **caractérisé en ce que** le frottement à l'émeri est effectué après l'enduction du support avec l'adhésif.

16. Procédé selon l'une des revendications 11 à 15, **caractérisé en ce que** la pluralité de rouleaux d'émeri sont entraînés indépendamment les uns des autres et tournent indépendamment les uns des autres, dans le sens de défilement, ou dans le sens inverse du défilement de l'entoilage élastique.

17. Utilisation d'un entoilage élastique selon l'une des revendications 1 à 8, pour le renforcement de pièces d'habillement, en particulier de la partie avant de pièces d'habillement.

18. Utilisation d'un entoilage élastique selon l'une des revendications 1 à 8, pour le renforcement de cols et/ou de manchettes.
